# EUROPÄISCHE PATENTSCHRIFT

(11) **EP 3 899 073 B1**
(45) Veröffentlichungstag und Bekanntmachung des Hinweises auf die Patenterteilung: **27.04.2022**
(21) Anmeldenummer: 20711876.1
(22) Anmeldetag: 13.03.2020
(51) Int. Cl.: C22C 9/10

(54) **CU-ZN-LEGIERUNG**
CU-ZN ALLOY
ALLIAGE CU-ZN

(30) Priorität: 20.03.2019 DE 202019101597 U
(43) Veröffentlichungstag der Anmeldung: 27.10.2021
(73) Patentinhaber: Otto Fuchs - Kommanditgesellschaft -, 58540 Meinerzhagen (DE)
(72) Erfinder: REETZ, Björn, 47800 Krefeld (DE); PLETT, Thomas, 57392 Schmallenberg (DE); MÜNCH, Tileman, 41751 Viersen (DE)
(74) Vertreter: Haverkamp Patentanwälte PartG mbB
(86) Internationale Anmeldenummer: PCT/EP2020/056900
(87) Internationale Veröffentlichungsnummer: WO 2020/187758

(56) Entgegenhaltungen:
- EP-A1- 1 777 305
- EP-A1- 1 798 298
- DE-A1-102014 101 346
- JP-A- H09 143 598
- JP-A- 2002 285 264
- US-A1- 2009 294 087

## Beschreibung

Die Erfindung betrifft die Verwendung einer Cu-Zn-Legierung.

Bei vielen Anwendungsfällen einer Cu-Zn-Legierung werden neben Cu und Zn weitere Legierungselemente in diese eingebracht, um bestimmte Legierungseigenschaften erzielen zu können. Derartige Legierungen werden auch als Sondermessinglegierungen angesprochen. Das Einsatzgebiet von Sondermessinglegierungen ist sehr umfangreich. Eingesetzt werden derartige Messinglegierungen beispielsweise zum Herstellen von in Ölumgebungen, wie beispielsweise Getrieben eingesetzten Bauteilen, auch solche, die in thermisch anspruchsvoller Umgebung eingesetzt werden, wie beispielsweise als Ventilführung bei einem Verbrennungsmotor. Bekannt ist aus DE 10 2014 101 346 A1 eine Messinglegierung, die in besonderer Weise an die Anforderungen eines in einer Ölumgebung eingesetzten Bauteils, ausgelegt ist. Konkret ist in diesem Stand der Technik ein Synchronring als derartiges Bauteil beschrieben. Die Ölumgebung, in der sich der Synchronring befindet, kann sich in Abhängigkeit von dem Öl und insbesondere dessen Additiven ändern, was Einfluss auf die mechanischen Eigenschaften und die thermische Belastbarkeit haben kann. Begründet liegt dieses darin, dass in Abhängigkeit von den im Öl befindlichen Additiven diese einen unterschiedlichen Einfluss auf die Korrosionsbeständigkeit des Synchronrings als beispielhaftes Sondermessinglegierungsprodukt haben.

Neben einer Beständigkeit gegen Korrosion und wie im Falle der DE 10 2014 101 346 A1 auch gegenüber unterschiedlichen Ölumgebungen ist in aller Regel gefordert, dass ein solches Sondermessinglegierungsprodukt auch bestimmte mechanische Festigkeitswerte aufweist. Bei anderen Anwendungen wird anstelle oder auch zusätzlich eine Entzinkungsbeständigkeit gefordert. Auch spielt die Möglichkeit einer spanenden Bearbeitung eines solchen Messinglegierungsproduktes oftmals eine entscheidende Rolle.

Derartige Messinglegierungsprodukte werden allerdings auch in Umgebungen eingesetzt, in denen eine Kavitationsbeständigkeit gefordert wird. Kavitation tritt an solchen Messinglegierungsteilen ein, an deren Oberfläche Fluide vorbeiströmen, wie beispielsweise bei Schiffsschrauben, Pumpen, wie etwa Kreiselpumpen oder Zahlradpumpen oder dergleichen ein. Die Kavitation an der Oberfläche macht sich in Form von kurzzeitigen, sehr starken Druckstößen bemerkbar, die zu einer sogenannten Kavitationserosion (Kavitationsfraß) führen. Eine dauerhafte Beanspruchung durch Kavitation führt dazu, dass aus der Oberfläche Partikel herausbrechen, was zu einer Beschädigung und damit zu einer Schwächung oder sogar zu einer vollständigen Zerstörung des Bauteils führen kann. Aus diesem Grunde werden Bauteile, die möglichst kavitationsbeständig sein sollen, aus ganz speziellen Messinglegierungen hergestellt. Die derzeit als besonders kavitationsbeständig angesehene Cu-Zn-Legierung ist die Legierung CuZn16Si4-C. Hierbei handelt es sich um eine Gusslegierung. Eine vergleichbare Kavitationsbeständigkeit (Kavitationserosionsresistenz) bieten nur Aluminiumbronzen (CuAl10Ni5Fe5). Die Kavitationsbeständigkeit der CuZn16Si4-C-Legierung ist in "Entwicklung einer kavitationserosionsresistenten pseudoelastischen CuZnSi-Legierung", veröffentlicht in der Zeitschrift METALL, 72. Jahrgang, Ausgabe 11/2018, beschrieben.

Um die Kavitationserosionsbeständigkeit von Silizium-Messinglegierungen weiter zu verbessern, wird gemäß dieser Veröffentlichung versucht, eine bei Raumtemperatur pseudoelastische, feinkörnige Legierung bereit zu stellen. Eine besonders gute Kavitationserosionsresistenz konnte mit der Legierung CuZn35Si1 nachgewiesen werden. Allerdings genügt diese Legierung bzw. das daraus hergestellte Produkt nicht den üblicherweise an ein solches Produkt gestellten Temperaturanforderungen.

Die Werkstoffanforderungen an ein kavitationserosionsbeständiges Produkt sind hochkomplex. Einerseits soll die Messinglegierung eine gewisse Verformbarkeit aufweisen, damit bei dem Kavitationsangriff das Material verschoben werden kann. Allerdings darf dieses nicht herausbrechen. Andererseits darf sich die Messinglegierung nicht zu schnell an Hindernissen aufbauen, weil sonst Material von der Oberfläche hervorsteht und beim nächsten Kavitationsangriff entfernt werden kann, was zu einem Masseverlust führt. Die Unterschiedlichkeit der vorbeschriebenen und als kavitationsbeständig angesehenen Messinglegierungen zeigt, wie schwierig das Auffinden von kavitationserosionsbeständigen Messinglegierungen ist. Noch schwieriger ist es, solche Messinglegierungen aufzufinden, deren Kavitationserosionsbeständigkeit gegenüber herkömmlichen sogar noch verbessert ist.

EP 1 777 305 A1 offenbart Kupfergusslegierungen, die für die Verwendung als Wasserventile, Wasserhähne, Schiffspropeller und dergleichen verwendet werden. Diese Legierungen werden zum Teil heiß extrudiert. Diese Legierungen sind Al-frei.

Ausgehend von diesem diskutierten Stand der Technik liegt der Erfindung daher die Aufgabe zu Grunde, eine Messinglegierung vorzuschlagen, die gegenüber der bereits als besonders kavitationsbeständig angesehenen Legierung CuZn16Si4-C eine verbesserte Kavitationserosionsbeständigkeit aufweist und die zudem den an ein solches Werkstück gestellten Temperaturanforderungen genügt, vor allem ohne dass zu diesem Zweck ein aufwendiges bzw. kompliziertes Herstellungsverfahren bemüht werden müsste. Zudem soll sich die Legierung als Knetlegierung eignen, damit aus der Legierung auch Produkte hergestellt werden können, die mit einer Gusslegierung nicht oder nicht mit den gewünschten Anforderungen hergestellt werden können.

Gelöst wird diese Aufgabe erfindungsgemäß durch die Verwendung einer Cu-Zn-Legierung als Knetlegierung mit folgender Zusammensetzung (Angaben in Gew.-%):

| | |
|---|---|
| Cu: | 80 - 85, |
| Si: | 2,0 - 6,0, |
| Al: | 0,55 - 2,0, |
| Fe: | max. 0,8, |
| Ni: | max. 0,5, |
| Sn: | max. 0,5, |
| Mn: | max. 0,1, |
| Pb: | max. 0,3, |

Rest Zn sowie unvermeidbare Verunreinigungen
zum Herstellen eines kavitationsbeständigen Produktes, dessen Oberfläche bei bestimmungsgemäßer Anwendung in Kontakt zu vorbeiströmenden Fluiden gelangt.

Vor dem Hintergrund der Erkenntnisse aus dem Stand der Technik war es für die am Zustandekommen der Erfindung beteiligten Personen überaus überraschend, dass die prinzipiell aus DE 10 2014 101 346 A1 vorbekannte Legierung innerhalb der beanspruchten Gehalte der Legierungselemente eine sogar gegenüber der CuZn16Si4-C deutlich verbesserte Kavitationsbeständigkeit aufweist. Unerwartet war dieses Ergebnis deswegen, da die Entwicklung ausgehend von CuZn16Si4-C zum Bereitstellen kavitationsbeständiger Legierungen den Cu-Anteil signifikant reduziert und dementsprechend den Zn-Anteil signifikant angehoben hat, wie das Beispiel CuZn35Si1 als Weiterentwicklung der CuZn16Si4-C-Legierung deutlich macht. Die erfindungsgemäße kavitationsbeständige Legierung verfügt demgegenüber über einen gegenüber CuZn16Si4-C höheren Cu-Gehalt und setzt auf das Element Aluminium als Legierungsbestandteil. Aluminium wirkt bekanntermaßen in einer Cu-Zn-Legierung festigkeitssteigernd. Daher war nicht zu erwarten, dass diese Legierung die für erforderlich gehaltenen pseudoelastischen Eigenschaften aufweist, durch die diese besondere Kavitationsbeständigkeit dieser Legierung begründet ist. Hingegen liegt in Bezug auf die Legierung CuZn16Si4-C, die einen Ni-Gehalt von bis zu 1,0 Gew.-% aufweisen kann, der zugelassene Ni-Gehalt bei der erfindungsgemäßen Legierung zum Herstellen des kavitationsbeständigen Produktes nur bei 0,5 Gew.-%.

Der Si-Gehalt beträgt 2,0 bis 6,0 Gew.-%. Eine Erhöhung des Si-Gehaltes führt nicht zu einer weiteren Kavitationsbeständigkeit. In einem Ausführungsbespiel ist vorgesehen, den Si-Gehalt zwischen 3,7 und 6,0 Gew.-% vorzusehen. In einem weiteren Ausführungsbeispiel liegt dieser zwischen 4,7 und 5,3 Gew.-%. In noch einem weiteren Ausführungsbeispiel ist vorgesehen, dass der Si-Gehalt zwischen 2,0 und 2,8 Gew.-% beträgt.

Der Aluminiumgehalt beträgt zwischen 0,55 und 2,0 Gew.-%. Vorzugsweise liegt der Al-Gehalt zwischen 0,65 und 1,5 Gew.-%. In einem weiteren Ausführungsbeispiel beträgt der Al-Gehalt 0,8 und 1,3 Gew.-%. Mit diesen Al-Gehalten wurden die besten Ergebnisse bezüglich der Korrosionsbeständigkeit erzielt.

Die aus DE 10 2014 101 346 A1 vorbekannte Legierung eignet sich als Knetlegierung. Insofern war auch bezüglich dieser Eigenschaft nicht zu erwarten, dass sich vor dem Hintergrund, dass herkömmlich maßgeblich nur Gusslegierungen zum Herstellen von kavitationsbeständigen Produkten oder Bauteilen eingesetzt worden sind. Dadurch ist die Produktvielfalt, die mit der erfindungsgemäßen Legierung hergestellt werden kann, auch bezüglich der möglichen Gefügeeigenschaften deutlich verbessert.

Von besonderem Vorteil bei dieser Legierung ist, dass sich die positiven Eigenschaften der Kavitationsbeständigkeit dieser Legierung unmittelbar in einem dem Gießen nachfolgenden Warmumformschritt einstellen, ohne dass eine nachgeschaltete besondere thermische Behandlung zum Einstellen bzw. Herstellen der Kavitationsbeständigkeit erforderlich wäre. Daher kann aus dieser Legierung ein kavitationsbeständiges Produkt mit den an sich üblichen Prozessschritten hergestellt werden.

Dieses Messinglegierungsprodukt ist zudem breitbandig schmierstoffverträglich, hat hervorragende mechanische Eigenschaften und ist temperaturbeständig. Auf die diesbezüglichen Ausführungen in DE 10 2014 101 346 A1 derselben Anmelderin wird Bezug genommen, durch welche Bezugnahme die Ausführungen in dem genannten Dokument gleichfalls zum Gegenstand und Offenbarungsgehalt dieser Ausführungen gemacht werden und zählen. Untersuchungen haben gezeigt, dass die 0,2-Dehngrenze 240 und 260 N/mm², die Zugfestigkeit 530 und 600 N/mm², die Bruchdehnung 16 bis 22 % und die Brinellhärte 155 bis 165 HBW beträgt. Zudem weisen die als Knetlegierung hergestellten Probenstücke eine höhere Dichte auf im Vergleich zu Gusswerkstoffen.

Nachfolgend ist die Erfindung unter Bezugnahme auf die beiliegenden Figuren anhand eines Ausführungsbeispiels beschrieben. Es zeigen:
- **Fig. 1:**: ein Masseverlustdiagramm, in dem der Masseverlust einer erfindungsgemäßen Probe sowie von zwei Vergleichsproben aus herkömmlichen Legierungen gegenüber der Zeit der Untersuchung aufgetragen sind,
- **Fig. 2a, 2b:**: rasterelektronenmikroskopische Aufnahmen einer Aluminiumbronze nach einer 90-minütigen Kavitationsbeaufschlagung,
- **Fig. 3a, 3b:**: rasterelektronenmikroskopische Aufnahmen einer Aluminiumbronze nach einer 90-minütigen Kavitationsbeaufschlagung, jedoch um 45° gekippt,
- **Fig. 4:**: eine rasterelektronenmikroskopische Aufnahme der erfindungsgemäßen Legierung nach 180 Minuten Kavitationsbeaufschlagung und
- **Fig. 5a - 5e:**: eine rasterelektronenmikroskopische Aufnahme der erfindungsgemäßen Legierung nach 180 Minuten Kavitationsbeaufschlagung, jedoch um 45° gekippt.

Für Kavitationsuntersuchungen wurden drei Cu-Zn-Legierungen untersucht, und zwar als Vergleichslegierungen die Legierungen CuAl10Fe5Ni5 und CuZn16Si4-C und eine erfindungsgemäße Legierung (Ausführungsbeispiel). Die chemische Zusammensetzung der untersuchten Legierungen ist nachfolgend wiedergegeben (Angaben in Gew.-%):

| | CuAl10Fe5Ni5-C | CuZn16Si4-C | Ausführungsbeispiel |
|---|---|---|---|
| Cu | 80,32 | 79,4 | 83,7 |
| Si | 0,08 | 4,2 | 4,9 |
| Al | 9,2 | 0,03 | 1,0 |
| Fe | 4,6 | 0,04 | 0,2 |
| Ni | 4,7 | 0,51 | 0,1 |
| Sn | 0,05 | 0,1 | 0,1 |
| Mn | 1,2 | 0,12 | - |
| Pb | - | 0,2 | - |
| Zn | 0,5 | Rest | Rest |

Die Legierung des Ausführungsbeispiels kann als Legierung CuZn10Si5Al1 angesprochen werden.

Bei den beiden Vergleichslegierungen CuAl10Fe5Ni5-C und CuZn16Si4-C handelt es sich um Gusslegierungen. Die Legierung des Ausführungsbeispiels ist hingegen eine Knetlegierung. Es versteht sich, dass die erfindungsgemäße Legierung auch gegossen werden kann, um Gussstücke herzustellen.

Aus den Legierungen wurden Probenstücke gefertigt, und zwar aus den Vergleichslegierungen durch Gießen derselben in die gewünschte Probenform, während bei dem Ausführungsbeispiel die Probe durch Warmumformen, und zwar Strangpressen hergestellt worden ist. Die Probenstücke haben einen Durchmesser von etwa 15 mm und eine Dicke von etwa 5 mm. Die Proben wurden vor dem Durchführen der Versuche geschliffen und poliert. Die Probenstücke wurden anschließend auf ihre Kavitationserosionsresistenz (Kavitationsbeständigkeit) mit den in ASTM G32-10 definierten Parametern untersucht. Die Proben wurden für die Kavitationserosionsresistenzuntersuchungen in destilliertem Wasser bei 20°C als Prüfmedium der Ultraschalluntersuchung unterzogen. Der Abstand der Sonotrodenspitze zur Probe beträgt 0,5 mm. Die Sonotrodenspitze wurde mit einer Frequenz von 20 kHz und einer Amplitude von 40 µm betrieben. Der durch die Kavitationsbeaufschlagung bei den untersuchten Proben festgestellte Masseverlust ist in dem Diagramm der Figur 1 gezeigt.

Die beiden Vergleichslegierungen zeigen einen weitgehend übereinstimmenden Masseverlust über die Zeit.

Während die beiden Vergleichslegierungen bereits eine als besonders gut angesehene Kavitationsbeständigkeit aufweisen, ist die Kavitationsbeständigkeit des erfindungsgemäßen Ausführungsbeispiels nochmals signifikant verbessert. Während der Masseverlust bei den Vergleichsproben nach einer Messzeit von 300 Minuten bei etwa 7 mg liegt, liegt dieser bei der untersuchten erfindungsgemäßen Probe bei etwa 2 mg, jedenfalls unterhalb von 2,5 mg. Auch über eine längere Probenzeit der Kavitationsprüfung gemessen, bleibt der bei der erfindungsgemäßen Probe festgestellte Masseverlust deutlich geringer als derjenige der Vergleichslegierungen. Während bei den Vergleichslegierungen nach einer Probenzeit von 600 Minuten der Masseverlust etwa 18 - 18,5 mg beträgt, beträgt dieser bei der untersuchten Probe des erfindungsgemäßen Ausführungsbeispiels noch nicht einmal 7,5 mg. Der festgestellte Masseverlust beträgt bei der untersuchten Probe etwa 6,5 mg und ist damit etwa dreimal geringer als derjenige der derzeitig als besonders kavitationsbeständig angesehenen Vergleichslegierungen.

Dieses Ergebnis war nicht zu erwarten. Insbesondere war nicht zu erwarten, dass die erfindungsgemäße Legierung hinsichtlich ihrer Kavitationsbeständigkeit nochmals signifikant besser ist als die derzeitig als besonders kavitationsbeständig angesehenen.

Die Wirkung der Kavitation kann anhand der Figuren 2 bis 5 verdeutlicht werden. Figuren 2a, 2b zeigen rasterelektronische Aufnahmen der Vergleichslegierung CuAl10Fe5Nl5-C nach einer 90-minütigen Kavitationsbeaufschlagung gemäß ASTM G32-10 in unterschiedlichen Maßstäben. Die Oberfläche der Probe ist durch Ausbrechungen gekennzeichnet. Die durch Kavitation bedingten Materialausbrüche verleihen der Oberfläche der Probe ein kraterartiges Aussehen, wie dieses in den Figuren 3a, 3b erkennbar ist. Diese rasterelektronenmikroskopischen Aufnahmen zeigen diese Probe bei einer Kippung um 45°. Rasterelektronenmikroskopische Aufnahmen der Vergleichslegierung CuZn16Si4-C sind ganz ähnlich.

Figur 4 zeigt eine rasterelektronenmikroskopische Aufnahme des erfindungsgemäßen Ausführungsbeispiels. Die in der Fotografie der Figur 4 kenntlich gemachten Bereiche A - E zeigen diejenigen Ausschnitte, die in den Figuren 5a - 5e in einer anderen Darstellung und einem anderen Maßstab gezeigt sind. Ein Vergleich mit den Aufnahmen der Figuren 2a, 2b macht deutlich, dass die Oberfläche so gut wie nicht durch Kavitation beeinflusst ist, obwohl die Probenzeit der Kavitationsprüfung doppelt so lang war wie die Probenzeit bei der Vergleichsprobe. Die um 45° gekippte rasterelektronenmikroskopische Aufnahmen der Figur 5a - 5e verdeutlicht dieses. Die Oberfläche der Probe bleibt einheitlich und weist nicht die kraterförmigen Strukturen der Aufnahmen der Figuren 3a, 3b der Vergleichsprobe auf.

Die Figuren 5a - 5e verdeutlichen, dass über die gesamte Oberfläche der erfindungsgemäßen Probe nur sehr geringe Kavitationserscheinungen zu erkennen sind, jedenfalls keine, die derjenigen entsprechen, wie diese bislang als besonders kavitationsbeständig angesehen Vergleichslegierungen CuAl10Fe5Ni5-C bzw. CuZn16Si4-C zugeschrieben werden. Die verbesserte Kavitationsbeständigkeit der erfindungsgemäßen Legierung erlaubt den Einsatz von Produkten, die, wenn in kavitationsgefährdeten Umgebungen eingesetzt, eine signifikant längere Standzeit bzw. Lebensdauer haben. Die ansonsten durch Kavitation eintretende und bislang notwendigerweise in Kauf zu nehmenden Schäden werden somit bei einer Verwendung der beanspruchten Legierung zum Herstellen eines kavitationsbeständigen Produktes oder Bauteils drastisch reduziert.

Die Legierung gemäß Ausführungsbeispiel - CuZn10Si5Al1 - weist als mechanische Kennwerte eine 0,2-Dehngrenze von 250 N/mm², eine Zugfestigkeit von 530 bis 600 N/mm², eine Bruchdehnung von 18 bis 21 % und eine Brinellhärte von 160 HBW auf. Die elektrische Leitfähigkeit dieser Legierung liegt bei etwa 5 MS/m.

Diese Legierung vereint somit die Eigenschaften einer hochfesten Sondermessinglegierung und hohem Umformvermögen mit den Vorteilen einer hervorragenden Kavitationserosionsbeständigkeit.

Die positiven Legierungseigenschaften vor allem hinsichtlich der Kavitationsbeständigkeit werden auch der heterogenen Textur der Kornorientierungen zugeschrieben.

Differential Scanning Calorimetry-Analysen (DSC-Analysen) wurden an Proben der erfindungsgemäßen Legierung und so auch an dem beschriebenen Ausführungsbeispiel durchgeführt. Überraschend stellte man fest, dass entgegen der früheren Annahme, kavitationsbeständige Legierungen müssten eine gewisse Pseudoelastizität aufweisen, tatsächlich die erfindungsgemäße Legierung ein solches pseudoelastisches Materialverhalten nicht, jedenfalls nicht nennenswert zeigt. Die signifikant verbesserte Kavitationsbeständigkeit wird bei der erfindungsgemäßen Legierung auf der besonderen Ausgewogenheit von Umformvermögen und Festigkeit begründet. Dieses wirkt sich ganz offenbar positiv auf den Kavitationswiderstand aus. Die Kavitationsenergie wird bei der erfindungsgemäßen Legierung in den Werkstoff eingetragen und über Verformung auf die Körner verteilt. Diese schreitet über eine auch lange Dauer der Kavitationsprüfung fort, jedoch ohne dass dieses zu nachteiligen Materialaufhäufungen, was bei vorbekannten Legierungen, die als kavitationsbeständig gelten, der Falls ist, führen würde, die von der Oberfläche abgetragen würden.

Ein mit der erfindungsgemäßen Legierung hergestelltes Produkt eignet sich vor dem Hintergrund seiner vorstehend beschriebenen Eigenschaften vor allem zum Herstellen von Zahnradpumpen oder Dampf- und Wasserarmaturenteilen, mithin Teilen, die einer erhöhten Kavitationsbeanspruchung an ihrer Oberfläche ausgesetzt sind. Selbstverständlich lassen sich auch andere an ihrer Oberfläche einer Kavitation durch vorbeiströmende Fluide ausgesetzte Produkte hieraus herstellen.

## Patentansprüche

1. Verwendung einer Cu-Zn-Knetlegierung mit folgender Zusammensetzung (Angaben in Gew.-%):
| | |
|---|---|
| Cu: | 80 - 85, |
| Si: | 2,0 - 6,0, |
| Al: | 0,55 - 2,0, |
| Fe: | max. 0,8, |
| Ni: | max. 0,5, |
| Sn: | max. 0,5, |
| Mn: | max. 0,1, |
| Pb: | max. 0,3, |
Rest Zn sowie unvermeidbare Verunreinigungen
als Produkt mit einer erhöhten Kavitationsbeständigkeit an seiner Oberfläche.

2. Verwendung einer Cu-Zn-Knetlegierung nach Anspruch 1, **dadurch gekennzeichnet, dass** die Legierung folgende Zusammensetzung aufweist (Angaben in Gew.-%):
| | |
|---|---|
| Cu: | 83 - 85, |
| Si: | 4,7 - 5,3, |
| Al: | 0,9 - 1,1, |
| Fe: | max. 0,3, |
| Ni: | max. 0,2, |
| Sn: | max. 0,3, |
| Mn: | max. 0,05, |
| Pb: | max. 0,1. |

3. Verwendung einer Cu-Zn-Knetlegierung nach Anspruch 1, **dadurch gekennzeichnet, dass** die Legierung nach einem ersten Guss warm umgeformt wird.

4. Verwendung einer Cu-Zn-Knetlegierung nach einem der Ansprüche 1 bis 3, **dadurch gekennzeichnet, dass** zum Herstellen des Produktes die Legierung durch Strangpressen urgeformt wird.

5. Verwendung einer Cu-Zn-Knetlegierung nach Anspruche 5, **dadurch gekennzeichnet, dass** nach dem Warmumformschritt keine weitere thermische Behandlung an dem Produkt durchgeführt wird.

6. Sondermessinglegierungsprodukt, hergestellt unter Verwendung einer Cu-Zn-Knetlegierung nach einem der Ansprüche 1 bis 5, **dadurch gekennzeichnet, dass** sich die Kavitationsbeständigkeit des Produktes dadurch auszeichnet, dass bei einer Kavitationsbeständigkeitsprüfung gemäß ASTM G32-10 in destilliertem Wasser bei 20°C als Prüfmedium, einem Abstand der Sonotrodenspitze zur Probe von 0,5 mm, einer Frequenz von 20 kHz und einer Amplitude von 40 µm bei einer Prüfdauer von 300 Minuten ein Masseverlust von 2,5 - 3,0 mg, insbesondere bei einer Versuchsdauer von 500 Minuten ein Masseverlust von 7 - 8 mg nicht überschritten wird.

7. Sondermessinglegierungsprodukt nach Anspruch 6, **dadurch gekennzeichnet, dass** dieses eine 0,2-Dehngrenze zwischen 450 und 260 N/mm2, insbesondere etwa 250 N/mm2, eine Zugfestigkeit zwischen 530 und 600 N/mm2, eine Bruchdehnung zwischen 18 und 21 % sowie eine Brinellhärte von 150 bis 170 HBW, insbesondere etwa 160 HBW aufweist.

## Claims

1. Use of a Cu-Zn wrought alloy of the following composition (stated as wt. %):
| | |
|---|---|
| Cu: | 80-85, |
| Si: | 2.0-6.0, |
| Al: | 0.55-2.0, |
| Fe: | max. 0.8, |
| Ni: | max. 0.5, |
| Sn: | max. 0.5, |
| Mn: | max. 0.1, |
| Pb: | max. 0.3, |
remainder Zn and unavoidable impurities
as a product with increased cavitation resistance on the surface.

2. Use of a Cu-Zn wrought alloy according to claim 1, **characterised in that** the alloy exhibits the following composition (stated as wt. %)
| | |
|---|---|
| Cu: | 83-85, |
| Si: | 4.7-5.3, |
| Al: | 0.9-1.1, |
| Fe: | max. 0.3, |
| Ni: | max. 0.2, |
| Sn: | max. 0.3, |
| Mn: | max. 0.05, |
| Pb: | max. 0.1. |

3. Use of a Cu-Zn wrought alloy according to claim 1, **characterised in that** the alloy is hot-worked after a first casting.

4. Use of a Cu-Zn wrought alloy according to any one of claims 1 to 3, **characterised in that,** for the manufacture of the product, the alloy is cast by extrusion pressing.

5. Use of a Cu-Zn wrought alloy according to claim 4, **characterised in that,** after the hot-working step, no further thermal treatment is carried out on the product.

6. Special brass alloy product, manufactured with the use of a Cu-Zn wrought alloy according to any one of claims 1 to 5, **characterised in that** the cavitation resistance of the product is **characterised by** the fact that, with a cavitation resistance test in accordance with ASTM G32-10 in distilled water at 20 °C as the test medium, with a spacing interval from the sonotrode tip to the sample of 0.5 mm, a frequency of 20 kHz, and an amplitude of 40 µm, with a test duration of 300 minutes, a loss of mass of 2.5 - 3.0 mg is not exceeded, and, in particular with a test duration of 500 minutes, a loss of mass of 7 - 8 mg is not exceeded.

7. Special brass alloy product according to claim 6, **characterised in that** this exhibits an 0.2 elongation limit of between 450 and 260 N/mm2, in particular some 250 N/mm2, a tensile strength of between 530 and 600 N/mm2, an elongation after fracture of between 18 and 21%, and a Brinell hardness of 150 to 170 HBW, in particular some 160 HBW.

## Revendications

1. Utilisation d'un alliage corroyé Cu-Zn présentant la composition suivante (indication en % de poids) :
| | |
|---|---|
| Cu : | 80 - 85, |
| Si : | 2,0 - 6,0, |
| Al : | 0,55 - 2,0, |
| Fe : | max. 0,8, |
| Ni : | max. 0,5, |
| Sn : | max. 0,5, |
| Mn : | max. 0,1, |
| Pb : | max. 0,3, |
le reste en Zn ainsi que les inévitables impuretés
en tant que produit avec une résistance accrue à la cavitation à sa surface.

2. Utilisation d'un alliage corroyé Cu-Zn selon la revendication 1, **caractérisé en ce que** l'alliage présente la composition suivante (indication en % de poids) :
| | |
|---|---|
| Cu : | 83 - 85, |
| Si : | 4,7-5,3, |
| Al: | 0,9-1,1, |
| Fe : | max. 0,3, |
| Ni : | max. 0,2, |
| Sn : | max. 0,3, |
| Mn : | max. 0,05, |
| Pb : | max. 0,1. |

3. Utilisation d'un alliage corroyé Cu-Zn selon la revendication 1, **caractérisé en ce que** l'alliage est soumis, après une première coulée, à un formage à chaud.

4. Utilisation d'un alliage corroyé Cu-Zn selon l'une des revendications 1 à 3, **caractérisé en ce que** pour fabriquer le produit, l'alliage est mis en forme par filage.

5. Utilisation d'un alliage corroyé Cu-Zn selon la revendication 4, **caractérisé en ce qu'**aucun traitement thermique supplémentaire n'est réalisé sur le produit après l'étape de formage à chaud.

6. Produit d'alliage de laiton spécial fabriqué en utilisant un alliage corroyé Cu-Zn selon l'une des revendications 1 à 5, **caractérisé en ce que** la résistance à la cavitation du produit se distingue par le fait, qu'au cours d'un essai de résistance à la cavitation selon ASTM G32-10 dans un médium d'essai constitué d'eau distillée à 20 °C, avec un intervalle de 0,5 mm entre la pointe de sonotrode et l'échantillon, à une fréquence de 20 kHz et une amplitude de 40 µM, on ne dépasse pas une perte de masse de 2,5 - 3,0 mg pour une durée de test de 300 minutes et notamment pas une perte de masse de 7 - 8 mg pour une durée d'essai de 500 minutes.

7. Produit d'alliage en laiton spécial selon la revendication 6, **caractérisé en ce que** celui-ci présente une limite d'élasticité à 0,2 située entre 450 et 260 N/mm2, notamment environ 250 N/mm2, une résistance à la traction située entre 530 et 600 N/mm2, une résistance d'allongement à la rupture entre 18 et 21 % ainsi qu'une dureté Brinell de 150 à 170 HBW, notamment d'environ 160 HBW.
